# EUROPÄISCHE PATENTSCHRIFT

(11) **EP 0 555 182 B1**
(45) Veröffentlichungstag und Bekanntmachung des Hinweises auf die Patenterteilung: **04.03.1998**
(21) Anmeldenummer: 93810057.5
(22) Anmeldetag: 27.01.1993
(51) Int. Cl.: D06P 1/607, D06P 1/613, D06P 1/645, D06P 1/647, D06P 1/62

(54) **Verfahren zum Färben von natürlichen oder synthetischen Polyamidfasern**
Process for dyeing of natural or synthetic polyamide fibers
Procédé de teinture de fibres polyamides naturelles ou synthétiques

(30) Priorität: 06.02.1992 CH 334/92; 02.10.1992 CH 3088/92
(43) Veröffentlichungstag der Anmeldung: 11.08.1993
(73) Patentinhaber: Ciba Specialty Chemicals Holding Inc., 4057 Basel (CH)
(72) Erfinder: Hannemann, Klaus, Dr., W-7850 Lörrach (DE); Grüner, Franz, W-7860 Schopfheim (DE); Jöllenbeck, Martin, Dr., W-7840 Müllheim (DE); Binz, Jörg, CH-4147 Aesch (CH)

(56) Entgegenhaltungen:
- EP-A- 0 059 383
- EP-A- 0 089 004
- EP-A- 0 312 493
- EP-A- 0 378 048
- EP-A- 0 406 168
- WO-A-88/07602
- CH-A- 524 720
- FR-A- 1 402 357
- FR-A- 2 378 893
- GB-A- 2 005 663
- GB-A- 2 140 470
- JOURNAL OF THE SOCIETY OF DYERS AND COLOURISTS Bd. 103, Nr. 1, Januar 1983, BRADFORD GB Seiten 32 - 37 RIVA, CEGARRA 'The influence of amphoteric products on the affinity of wool for acid dyes.'
- DATABASE WPI Week 7927, Derwent Publications Ltd., London, GB; AN 79-49729B & JP-A-54 064 193 (MITSUBISHI RAYON KK) 23. Mai 1979
- 'THE MERCK INDEX.' 1983 , MERCK & CO., INC , RAHWAY, N. J., U. S. A.
- AMERICAN DYESTUFF REPORTER Bd. 65, Nr. 11, November 1976, NEW YORK US Seiten 33 - 34 61 WOOD "Chelating agents in dyeing".

## Beschreibung

Die vorliegende Erfindung betrifft ein Verfahren zum Färben von Textilmaterialien aus natürlichen und synthetischen Polyamidfasern, wobei man während einer kurzen und damit faserschonenden Färbezeit bei Kochtemperatur des Färbebades färbt und egale Färbungen mit guten Echtheiten erhält (Hochtemperatur-Schnellfärbeverfahren).

Übliche Färbeverfahren für die genannten Textilmaterialien benötigten Färbezeiten, die beispielsweise im Bereich von 30 bis 90 Minuten liegen. Es ist bekannt, dass insbesondere Wollfasern während solch langer Färbezeiten geschädigt werden können, was zu Qualitätseinbussen beim gefärbten Material führt. Ausserdem ist der Ausziehgrad der Färbeflotten nicht vollständig.

Aufgabe der vorliegenden Erfindung ist es daher, ein Färbeverfahren für das Färben von Textilmaterialien aus natürlichen und synthetischen Polyamidfasern bereitzustellen, das die Nachteile der bekannten Färbeverfahren nicht aufweist.

Es wurde nun gefunden, dass man die gestellte Aufgabe überraschend gut durch die Verwendung spezieller Hilfsmittel in den Färbebädern lösen kann.

Gegenstand der vorliegenden Erfindung ist daher ein Verfahren zum Färben von Textilmaterialien aus natürlichen oder synthetischen Polyamidfasern in wässrigen Färbebädern, die mindestens ein Tensid, insbesondere aus der Gruppe der Alkohol-Polyalkylenglykoläther oder mit Endgruppen blockierten Alkohol-Polyalkylenglykoläther, sowie gegebenenfalls weitere Hilfsmittel enthalten, dadurch gekennzeichnet, dass man
(a) die Textilmaterialien in wässrige Färbebäder, die neben dem Farbstoff mindestens ein Tensid, sowie gegebenenfalls weitere Hilfsmittel und Säuren enthalten, einbringt und diese Färbebäder auf eine Temperatur von 95 bis 105° C aufheizt,
(b) das Textilmaterial während 5 bis 25 Minuten bei dieser Temperatur färbt,
(c) die an Farbstoff erschöpften Färbebäder auf Temperaturen von 50 bis 90°C abkühlt und das gefärbte Textilmaterial dann aus den Färbebädern entfernt und fertigstellt, wobei das Tensid eine der Komponenten (I) der allgemeinen Formel

   R-U-(R₁-O)ₘ-W (1),
worin
R ein aliphatischer Rest von 4 bis 24 Kohlenstoffatomen,
   U -O-; oder ist, worin Z eine direkte Bindung oder (R₁-O)ᵣ und r eine Zahl von 1 bis 80 ist,
R₁ Alkylen mit 2 bis 4 Kohlenstoffatomen,
W Wasserstoff, C₁-C₄Alkyl gegebenenfalls substituiert mit einem oder mehreren Substituenten aus der Gruppe Carboxy, Hydroxy, Isocyanato, Phenyl, Benzyloxymethylen und Phenethyloxymethylen, Carboxy oder ein Rest -CONH-R₂ ist, worin R₂ Alkyl mit 1 bis 8 Kohlenstoffatomen ist,
m eine Zahl von 1 bis 80 ist und
(R₁-O)ₘ für m gleiche oder verschiedene Reste (R₁-O) steht,
oder (III) der allgemeinen Formel

R-U₁-N(R₃₀)-R₃₂-P₁ (3),

worin
R ein aliphatischer Rest mit 4 bis 24 Kohlenstoffatomen,
U₁ eine direkte Bindung oder ein Rest CO-NH-(CH₂)₁₋₃,
R₃₀ C₁-C₄-Alkyl das gegebenenfalls mit Hydroxy substituiert ist,
R₃₂ C₁-C₄-Alkylen das gegebenenfalls mit Hydroxy substituiert ist, und
P₁ COOM oder SO₃M ist, wobei
M Wasserstoff, Alkalimetal oder Ammonium bedeutet,
oder (IV) der allgemeinen Formel worin
R ein aliphatischer Rest mit 4 bis 24 Kohlenstoffatomen,
R₁ Alkylen mit 2 bis 4 Kohlenstoffatomen, die Summe k + k' = 4, wobei k = 1, 2 oder 3 und
m eine Zahl von 1 bis 80 bedeutet,
ist.

Aus EP-A-0 089 004 ist ein Verfahren zum Färben von natürlichen Polyamidfasern im Temperaturbereich von 95 bis 105° C bei der Verwendung eines Hilfsmittelgemisches, welches im Unterschied zu dem erfindungsgemässen Hilfsmittelgemisch eine quaternäre und unterschiedliche nichtionogene und anionische Verbindungen enthält, bekannt.

Bei den Verbindungen der Komponente (I) handelt es sich insbesondere um Fettalkohol-Polyalkylenglykoläther der Formel

R-O-(R₁-O)ₘ-H (1a),

worin R ein aliphatischer Rest von 4 bis 24 Kohlenstoffatomen, insbesondere 6 bis 24 Kohlenstoffatomen,
R₁ Alkylen mit 2 bis 4 Kohlenstoffatomen und m eine Zahl von 2 bis 50 ist und (R₁-O)ₘ für m gleiche oder verschiedene Reste (R₁-O) steht.

Der Substituent R stellt vorteilhafterweise den Kohlenwasserstoffrest eines gesättigten oder ungesättigten aliphatischen Monoalkohols mit 4 bis 24 Kohlenstoffatomen dar. Der Kohlenwasserstoffrest kann geradkettig oder verzweigt sein. Vorzugsweise bedeutet R Alkyl oder Alkenyl mit 8 bis 22 und insbesondere mit 8 bis 18 Kohlenstoffatomen.

Als aliphatisch gesättigte Alkohole können natürliche Alkohole, wie z.B. Hexylalkohol, Octylalkohol, Laurylalkohol, Myristylalkohol, Cetylalkohol, Stearylalkohol, Arachidylalkohol oder Behenylalkohol, sowie synthetische Alkohole, z.B. Oxo-Alkohole wie insbesondere 2-Ethylbutanol, 2-Methylpentanol, 5-Methylheptan-3-ol, 2-Ethyl-hexanol, 1,1,3,3-Tetramethylbutanol, Octan-2-ol, Isononylalkohol, Trimethylhexanol, Trimethylnonylalkohol, Decanol, C₉-C₁₁-Oxoalkohol, Tridecylalkohol, Isotridecanol oder lineare primäre Alkohole (Alfole) mit 8 bis 18 Kohlenstoffatomen in Betracht kommen. Einige Vertreter der Alfole sind Alfol (8-10), Alfol (9-11), Alfol (10-14), Alfol (12-13) oder Alfol (16-18), ("Alfol" ist ein eingetragenes Warenzeichen).

Ungesättigte aliphatische Monoalkohole sind beispielsweise Dodecenylalkohol, Hexadecenylalkohol oder Oleylalkohol.

Die Alkoholreste können einzeln oder in Form von Gemischen von zwei oder mehreren Komponenten vorhanden sein, wie z.B. Mischungen von Alkyl- und/oder Alkenylgruppen, die sich z.B. von den entsprechenden Fettsäuren ableiten.

-OR₁O- leitet sich von 1,2- oder 1,3-Propylenglykol, 1,4-Butylenglykol und vorzugsweise Ethylenglykol ab.
m ist vorzugsweise eine Zahl von 2 bis 50 und besonders bevorzugt von 4 bis 20.

Die Verbindungen der Formel (1a) sind beispielsweise aus der EP-A-312493 bekannt.

Bei den Verbindungen der Komponente (I) handelt es sich weiterhin insbesondere um Verbindungen der Formel worin R ein aliphatischer Rest mit 4 bis 24 Kohlenstoffatomen, insbesondere 6 bis 24 Kohlenstoffatomen, R₁ Alkylen mit 2 bis 4 Kohlenstoffatomen, X₁ Wasserstoff oder Phenyl, X₂ Wasserstoff oder Phenyl, wobei X₁ und X₂ voneinander verschieden sind und m₁ eine Zahl von 4 bis 50 ist, oder um Verbindungen der Formel worin R ein aliphatischer Rest mit 4 bis 24 Kohlenstoffatomen, insbesondere 6 bis 24 Kohlenstoffatomen, R₁ Alkylen mit 2 bis 4 Kohlenstoffatomen, einer der Reste Y₁ oder Y₂ Benzyloxymethylen oder Phenethyloxymethylen und der andere Wasserstoff, und m₁ eine Zahl von 4 bis 50 ist, oder um Verbindungen der Formel

R-O-(R₁-O)ₙ-CONH-R₂ (1d),

worin R ein aliphatischer Rest mit 4 bis 24 Kohlenstoffatomen, insbesondere 6 bis 24 Kohlenstoffatomen, R₁ Alkylen mit 2 bis 4 Kohlenstoffatomen, R₂ Alkyl mit 1 bis 8 Kohlenstoffatomen, insbesondere 3 bis 5 und n eine Zahl von 4 bis 20 ist.

In den Verbindungen der Formeln (1b) bis (1d) sind die bevorzugten Bedeutungen für R und -OR₁O- die gleichen wie sie für die Verbindungen der Formel (1a) angegeben sind.

Die Verbindungen der Formeln (1b) und (1c) sind aus EP-A-378048 und EP-A-406168 bekannt.

Bevorzugte Verbindungen der Formel (1d) sind beispielsweise die Umsetzungsprodukte aus den Anlagerungsprodukten von vorzugsweise 2 bis 60 Mol Alkylenoxiden, insbesondere Ethylenoxid, und höheren ungesättigten oder gesättigten C₈-C₁₈Fettalkoholen mit C₁-C₅Alkylisocyanaten.

Von ganz besonderem Interesse sind die Verbindungen der Formel worin
R₃ C₉ bis C₁₄-Alkyl,
R₄ Wasserstoff oder ein C₁-C₄-Alkylisocyanatrest,
einer der Reste Y₃ oder Y₄ Methyl und der andere Wasserstoff,
m₂ eine ganze Zahl von 0 bis 8 und
n₂ eine ganze Zahl von 4 bis 10 bedeuten.

Von ganz besonderem Interesse sind dabei die Verbindungen der Formel (1e), in denen R₄ einen C₁-C₄-Alkylisocyanatrest und m₂ = 0 bedeutet.

Ganz besonders bevorzugt sind dabei Verbindungen, bei denen der C₁-C₄-Alkylisocyanatrest der n-Butylisocyanat- oder Isopropylisocyanatrest ist.

Die C₁-C₄-Alkylisocyanat-endgruppenverschlossenen nichtionogenen Tenside der Formel (1e) werden hergestellt indem man die Alkylpolyalkylenglykolether unter Verwendung eines Katalysators oder Katalysatorgemisches mit C₁-C₄-Alkylisocyanat umsetzt.

Ebenfalls von ganz besonderem Interesse sind die Verbindungen der Formel

R-O-(R₁-O)ₙ-W₁ (1f),

worin R ein aliphatischer Rest mit 4 bis 24 Kohlenstoffatomen, R₁ Alkylen mit 2 bis 4 Kohlenstoffatomen, W₁ C₁-C₄-Alkyl, n eine Zahl von 4 bis 20 ist und (R₁-O)ₙ für n gleiche oder verschiedene Reste (R₁-O) steht.

Bei der Verbindungen der Komponente (I) handelt es sich weiterhin insbesondere um Verbindungen der Formel

R-O-(R₁-O)_{n₁}-CH₂-COOH (1g),

worin R ein aliphatischer Rest mit 4 bis 24 Kohlenstoffatomen, R₁ Alkylen mit 2 bis 4 Kohlenstoffatomen und n₁ eine Zahl von 2 bis 20 ist.

Ebenfalls bevorzugt werden Verbindungen der Komponente (I) der allgemeinen Formel

R-COO-(R₁ - O)_{n₆} - W₂ (1h),

worin R ein aliphatischer Rest mit 4 bis 24 Kohlenstoffatomen, R₁ Alkylen mit 2 bis 4 Kohlenstoffatomen, W₂ Wasserstoff oder der Rest OC-R und n₆ eine Zahl von 6 bis 30 ist.

In den Verbindungen der Formeln (1e) bis (1h) sind die bevorzugten Bedeutungen für R und -O-R₁-O- die gleichen wie sie für die Verbindungen der Formel (1a) angegeben sind.

Ebenfalls bevorzugt werden Verbindungen der Komponente (I) der allgemeinen Formel worin R' ein aliphatischer Rest mit 8 bis 24 Kohlenstoffatomen, Z eine direkte Bindung oder (R₁-O)_{r₁} , R₁ Alkylen mit 2 bis 4 Kohlenstoffatomen, n₅ eine Zahl von 4 bis 20 und r₁ eine Zahl von 4 bis 20 ist.

Ebenfalls bevorzugt werden Verbindungen der Komponente (I) der allgemeinen Formel worin R' ein aliphatischer Rest mit 8 bis 24 Kohlenstoffatomen, R₁ Alkylen mit 2 bis 4 Kohlenstoffatomen, m₃ eine Zahl von 1 bis 20, n₃ eine Zahl von 1 bis 20 und die Summe m₃ + n₃ 2 bis 21 ist.

Ebenfalls bevorzugt werden Verbindungen der Komponente (I) der allgemeinen Formel worin R' ein aliphatischer Rest mit 8 bis 24 Kohlenstoffatomen, R₁ Alkylen mit 2 bis 4 Kohlenstoffatomen, m₃ eine Zahl von 1 bis 20, n₃ eine Zahl von 1 bis 20, p₁ eine Zahl von 1 bis 20 und die Summe m₃ + n₃ + p₁ 3 bis 22 und t eine Zahl von 2 bis 4 ist.

In den Verbindungen der Formeln (1i) bis (11) sind die bevorzugten Bedeutungen für R' und -O-R₁-O- die gleichen wie sie für R und -O-R₁-O- in der Formel (1a) angegeben sind.

Das erfindungsgemässe Färbeverfahren wird in Färbebäder durchgeführt, die neben mindestens einer der Komponenten (I) bis (IV) und den Farbstoff gegebenenfalls weitere übliche Hilfsmittel enthalten, wie z.B. Egalisiermittel, Entschäumer, weitere Netzmittel, Lösungsmittel und/oder Emulgatoren; ferner anorganische Salze, insbesondere Ammonium- oder Alkalimetallsalze, wie z.B. Ammoniumsulfat, Ammonium- oder Natriumacetat oder vorzugsweise Natriumsulfat enthalten. Vorzugsweise werden 0,1 bis 10 Gew.-% Ammonium- oder Alkalisulfat, bezogen auf das Fasermaterial verwendet. Geeignete Säuren, die in den Färbebädern verwendet werden, sind beispielsweise Mineralsäuren, wie Schwefel- oder Phosphorsäure, ferner organische Säuren, zweckmässig niedermolekulare organische Säuren, insbesondere aliphatische Carbonsäuren, wie Ameisen-, Essig- oder Oxalsäure. Die Säuren dienen vor allem zur Eistellung des pH-Wertes der Färbebäder, der in der Regel im Bereich von 4 bis 6,5 liegt, wobei bei Wollfärbungen ein pH-Wert von etwa 4,2 bis 4,7 und beim Färben von Polyamidfasern ein solcher von 5 bis 6,5, insbesondere 5,5 bis 6,0 geeignet ist.

Üblicherweise werden in den erfindungsgemäss verwendeten Färbebädern zusätzlich Egalisiermittel, z.B. Verbindungen auf Fettaminbasis wie sie in den nachfolgenden Formeln (6) bis (8) angegeben sind, verwendet, wobei Gemische aus einer anionischen Verbindung der Formel worin R₅ einen Alkyl- oder Alkenylrest mit 12 bis 22 Kohlenstoffatomen, M Wasserstoff, Alkalimetall oder Ammonium, L₁ Wasserstoff oder ein Rest SO₃M und m₄ und n₄ ganze Zahlen bedeuten, wobei die Summe von m₄ und n₄ 2 bis 14 ist,
einer quaternären Verbindung der Formel worin R'' unabhängig von R₅ die für R₅ angegebene Bedeutung hat, A ein Anion, Q einen gegebenenfalls substituierten Alkylrest und p und q ganze Zahlen bedeuten, wobei die Summe von p und q 20 bis 50 ist, und einer nichtionogenen Verbindung der Formel worin R'' unabhängig von R₅ die für R₅ angegebene Bedeutung hat und x und y ganze Zahlen bedeuten, wobei die Summe von x und y 80 bis 140 ist, besonders bevorzugt sind. Dieses Egalisiermittel ist z.B. aus der EP-A-89004 bekannt.

Das genannte Egalisiermittelgemisch kann mit mindestens einer der Komponenten (I) bis (IV), d.h. mit mindestens einer der Verbindungen der Formeln (1a) bis (1d) gemischt werden und bildet dann ein für das erfindungsgemässe Färbeverfahren geeignetes Färbereihilfsmittel, das einen weiteren Gegenstand der vorliegenden Erfindung darstellt.

Diese erfindungsgemässen Färbereihilfsmittel bestehen also vorzugsweise aus dem Gemisch der Verbindungen der Formeln (6), (7) und (8) (nachfolgend M₁ genannt) kombiniert mit mindestens einer Verbindung, vorzugsweise 2 Verbindungen der Formeln (1a) bis (1d) (nachfolgend M₂ genannt).

Im Gemisch M₁ können die Mengenverhältnisse der einzelnen Komponenten etwa 5 bis 70 Teile der Verbindung der Formel (6), 15 bis 60 Teile der Verbindung der Formel (7) und 5 bis 60 Teile der Verbindung der Formel (8), bezogen auf 100 Teile M₁ betragen.

Werden in M₂ zwei Verbindungen verwendet, so liegen die Gewichtsverhältnisse im Bereich von 20:80 bis 80:20. Bevorzugt enthält M₂ die Verbindungen der Formeln (1a) und (1b), (1a) und (1c) oder (1a) und (1d).

Das erfindungsgemässe Färbereihilfsmittelgemisch aus M₁ und M₂ enthält diese beiden Komponenten im Gewichtsverhältnis von (0.1-1):1.
Diese Gemische liegen als wässrige oder wässrig-organische Zubereitungen, insbesondere Lösungen (geeignete Lösungsmittel sind beispielsweise Glykole und Glykoläther, wie Butyltriglykol) mit einem Aktivsubstanzgehalt von 25 bis 70 Gewichtsprozent vor.

Die Einsatzmengen dieser wässrigen beziehungsweise wässrig/organischen Zubereitungen liegen im Bereich von 0,3 bis 3 Gewichtsprozent, vorzugsweise 0,5 bis 2 Gewichtsprozent, bezogen auf das zu färbende Fasermaterial.

Die verwendbaren anionischen Farbstoffe können den verschiedensten Farbstoffklassen angehören und gegebenenfalls eine oder mehrere Sulfonsäuregruppen und gegenbenenfalls eine oder mehrere faserreaktive Gruppen enthalten. Insbesondere handelt es sich um Triphenylmethanfarbstoffe mit mindestens zwei Sulfonsäuregruppen, schwermetallfreie Monoazo- und Disazofarbstoffe mit je einer oder mehreren Sulfonsäuregruppen und gegebenenfalls einer oder mehreren faserreaktiven Gruppen und schwermetallhaltige, namentlich kupfer-, chrom-, nickel- oder kobalthaltige Monoazo-, Disazo-, Azomethin- und Formazanfarbstoffe, insbesondere metallisierte Farbstoffe, die an ein Metallatom zwei Moleküle Azofarbstoff oder ein Molekül Azofarbstoff und ein Molekül Azomethinfarbstoff gebunden enthalten, vor allem solche, die als Liganden Mono- und/oder Disazofarbstoffe und/oder Azomethinfarbstoffe und als zentrales Metallion ein Chrom- oder Kobaltion enthalten, wie auch Anthrachinonfarbstoffe, insbesondere 1-Amino-4-arylamino-anthrachinon-2-sulfonsäuren beziehungsweise 1,4-Diarylamino- oder 1-Cycloalkylamino-4-arylaminoanthrachinonsulfonsäuren. Unter faserreaktiven Gruppen sind solche Gruppen zu verstehen, die mit dem zu färbenden Polyamidmaterial eine kovalente Bindung eingehen.

Farbstoffe, die eine oder mehrere faserreaktive Gruppen enthalten, werden in dem erfindungsgemässen Verfahren vorzugsweise in Kombination mit nicht-faserreaktiven Farbstoffen verwendet.

Die Mengen, in denen die Farbstoffe in den Färbebädern verwendet werden, können je nach der gewünschten Farbtiefe in weiten Grenzen schwanken, im allgemeinen haben sich Mengen von 0,001 bis 10 Gewichtsprozent, bezogen auf das Färbegut, eines oder mehrerer Farbstoffe als vorteilhaft erwiesen.

Als anionische Farbstoffe kommen insbesondere solche der folgenden Farbstoffklassen in Betracht:
(a) Triphenylmethanfarbstoffe mit mindestens zwei Sulfonsäuregruppen der Formel worin R₁' und R₂' unabhängig voneinander C₁₋₄-Alkyl,
   R₃' und R₄' unabhängig voneinander Wasserstoff oder C₁₋₄-Alkyl und R₅' C₁₋₄-Alkyl, C₁₋₄-Alkoxy oder Wasserstoff ist;
(b) Mono- und Disazofarbstoffe der Formeln worin R₆ eine über die -NH-Gruppe gebundene faserreaktive Gruppe, Benzoylamino, Phenoxy, Chlorphenoxy oder Methylphenoxy,
   R₇ Wasserstoff, Benzoyl, Dichlorphenoxy, Phenyl, C₁₋₄-Alkyl, Phenylsulfonyl, Methylphenylsulfonyl oder eine gegebenenfalls über Aminobenzoyl gebundene faserreaktive Gruppe und die Substituenten R₈ unabhängig voneinander Wasserstoff oder einen Phenylamino- oder N-Phenyl-N-methyl-amino-sulfonylrest, a = 0 oder 1 und b = 0, 1 oder 2 bedeuten; worin R₉ eine faserreaktive Gruppe ist und der Phenylring B durch Halogen, C₁₋₄-Alkyl und Sulfo substituiert sein kann; worin R₆ die unter Formel (10) angegebene Bedeutung hat; worin c = 0 oder 1 ist;
(c) 1:2-Metallkomplexfarbstoffe, wie die 1:2-Chromkomplexfarbstoffe der Azo- und Azomethinfarbstoffe der Formel worin R₁₀ Wasserstoff, Sulfo oder Phenylazo und R₁₁ Wasserstoff oder Nitro ist, und der Phenylring B die unter Formel (11) angegebenen Substituenten enthalten kann;
(d) 1:2-Metallkomplexfarbstoffe, wie die symmetrischen 1:2-Chromkomplexfarbstoffe der Azofarbstoffe der Formeln worin der Phenylring B die unter Formel (11) angegebenen Substituenten enthalten kann und R₁₂ und R₁₃ unabhängig voneinander Wasserstoff, Nitro, Sulfo, Halogen, C₁₋₄-Alkylsulfonyl, C₁₋₄-Alkylaminosulfonyl und -SO₂NH₂ bedeuten und d = 0 oder 1 ist; worin R₁₄ Wasserstoff, C₁₋₄-Alkoxy-carbonylamino, Benzoylamino, C₁₋₄-Alkylsulfonylamino, Phenylsulfonylamino, Methylphenylsulfonylamino oder Halogen,
   R₁₅ Wasserstoff oder Halogen und R₁₆ C₁₋₄-Alkylsulfonyl, C₁₋₄-Alkylaminosulfonyl, Phenylazo, Sulfo oder -SO₂N₂ ist, wobei die Hydroxygruppe im Benzring D in o-Stellung zur Azobrücke an den Benzring D gebunden ist, und der Benzring E einen in 5- und 6-Stellung ankondensierten Nitrobenzolring enthalten kann;
   die symmetrischen 1:2-Kobaltkomplexe der Azofarbstoffe der Formeln worin R₁₇ die -OH oder NH₂ Gruppe, R₁₈ Wasserstoff oder C₁₋₄-Alkylaminosulfonyl und R₁₉ Nitro oder C₁₋₄-Alkoxy-C₁₋₄-alkylenaminosulfonyl ist; worin G -COOH oder -SO₃H bedeutet;
   die unsymmetrischen 1:2-Metallkomplexfarbstoffe, wie die 1:2-Chromkomplexfarbstoffe der Azofarbstoffe der Formeln worin ein Substituent R₂₀ Wasserstoff und der andere Sulfo ist; worin R₁₁ die unter Formel (14) und R₁₅ die unter Formel (16) angegebene Bedeutung haben und die Phenylringe B unabhänig voneinander, die unter Formel (11) angegebenen Substituenten enthalten können, und der Phenylring L einen in 2- und 3-Stellung ankondensierten Benzolring oder anstelle der Sulfogruppe einen in 2- und 3-Stellung ankondensierten Sulfobenzolring enthalten kann; worin der Phenylring B in den Formeln (21), (22) und (24) die unter Formel (11) angegebenen Substituenten enthalten kann, R₁₁ die unter Formel (19) angegebene Bedeutung hat, R₂₁ Wasserstoff, Methoxycarbonylamino oder Acetylamino ist und R₁₆ die unter Formel (16) angegebenen Bedeutung hat;
   1:2-Chromkomplexfarbstoffe der Azofarbstoffe der Formeln (15) und (16);
   1:2-Chrom-Mischkomplexe der Azofarbstoffe der Formeln (15) und (16);
(e) Anthrachinonfarbstoffe der Formeln worin T Wasserstoff oder C₁₋₄-Alkyl, e = 0 oder 1 ist, und R₉ die unter Formel (11) angegebene Bedeutung hat, R₂₂ unabhängig voneinander Wasserstoff oder C₁₋₄-Alkyl und R₂₃ Wasserstoff oder Sulfo bedeutet; worin die Substituenten R₂₄ unabhängig voneinander Cyclohexyl und den Diphenylätherrest, der durch Sulfo und den Rest -CH₂NH-R₉ substituiert sein kann, bedeuten, wobei R₉ die unter Formel (11) angegebene Bedeutung hat; und worin R₉ die unter Formel (11) und R₂₂ die unter Formel (25) angegebenen Bedeutungen haben und R₂₅ C₄₋₈-Alkyl ist.

Geeignete Faserreaktivgruppen in den angegebenen Formeln sind z.B. solche der aliphatischen Reihe, wie Acryloyl, Mono-, Di- oder Trichlor- beziehungsweise Mono-, Di- oder Tribromacryloyl oder -methacryloyl, wie -CO-CH=CH-Cl, -CO-CCl=CH₂, -CO-CH=CHBr, -COCBr=CH₂, -CO-CBr=CHBr, -CO-CCl=CH-CH₃, ferner -CO-CCl=CH-COOH, -CO-CH=CCl-COOH, 4-Chlorpropionyl, 3-Phenylsulfonylpropionyl, 3-Methylsulfonylpropionyl, β-Sulfatoäthylaminosulfonyl, Vinylsulfonyl, β-Chloräthylsulfonyl, β-Sulfatoäthylsulfonyl, β-Methylsulfonyläthylsulfonyl, β-Phenylsulfonyläthylsulfonyl, 2-Fluor-2-Chlor-3,3-difluorcyclobutan-1-carbonyl, 2,2,3,3-Tetrafluorcyclobutan-carbonyl-1 oder sulfonyl-1, β-(2,2,3,3-Tetrafluorcyclobutyl-1)-acryloyl, α- oder β-Alkyl- oder -Arylsulfonyl-acryloyl, wie α- oder β-Methylsulfonylacryloyl.

Besonders für Wolle geeignete Reaktivreste sind: Chloracetyl, Bromacetyl, α,β-Dichloroder α,β-Dibrompropionyl, α-Chlor- oder α-Bromacryloyl, 2,4-Difluor-5-chlorpyrimidyl-6, 2,4,6-Trifluoropyrimidyl-5, 2,4-Dichlor-5-methylsulfonylpyrimidinyl-6, 2-Fluor-4-methyl-5-chlorpyrimidyl-6, 2,4-Difluor-5-methylsulfonylpyrimidyl-6, 2,4-Difluorotriazinyl-6, sowie Fluortriazinylreste der Formel worin R₂₆ eine gegebenenfalls substituierte Aminogruppe oder eine gegebenenfalls verätherte Oxy- oder Thiogruppe bedeutet, wie z.B. die NH₂-Gruppe, eine mit C₁-C₄-Alkylresten mono- oder disubstituierte Aminogruppe, eine C₁-C₄-Alkoxygruppe, eine C₁-C₄-Alkylmercaptogruppe, Arylamino, insbesondere Phenylamino, oder mit Methyl, Methoxy, Chlor und vor allem Sulfo substituiertes Phenylamino, Phenoxy, Mono- oder Disulfophenoxy etc., sowie die entsprechenden Chlortriazinylreste.

Die in dem erfindungsgemässen Verfahren verwendeten sulfogruppenhaltigen Farbstoffe liegen entweder in Form ihrere freien Sulfonsäure oder vorzugsweise als deren Salze vor.

Als Salze kommen beispielsweise die Alkali-, Erdalkali- oder Ammoniumsalze oder die Salze eines organischen Amins in Betracht. Als Beispiele seien die Natrium-, Lithium-, Kalium- oder Ammoniumsalze oder das Salz des Triäthanolamins genannt.

Werden in dem erfindungsgemässen Verfahren Farbstoffmischungen verwendet, so kann diese durch Mischung der Einzelfarbstoffe hergestellt werden. Dieser Mischprozess erfolgt beispielsweise in geeigneten Mühlen, z.B. Kugel- und Stiftmühlen, sowie in Knetern oder Mixern.

Ferner können die Farbstoffmischungen durch Zerstäubungstrocknen der wässrigen Farbstoffmischungen hergestellt werden.

Das Färben erfolgt aus wässriger Flotte nach dem Ausziehverfahren bei Temperaturen, die im Kochbereich der Flotte, d.h. zwischen 95 bis 105°C, insbesondere zwischen 98 und 103°C liegen. Die Färbedauer beträgt in der Regel 5 bis 25, und insbesondere 10 bis 20 Minuten.

Das Flottenverhältnis kann innerhalb eines weiteren Bereichs gewählt werden, z.B. von 1:5 bis 1:40, vorzugsweise von 1:8 bis 1:25.

Das erfindungsgemässe Hilfsmittelgemisch wird zweckmässig der wässrigen Farbstoff-Flotte zugemischt und gleichzeitig mit dem Farbstoff appliziert. Man kann auch so vorgehen, dass man das Färbegut zuerst mit dem Hilfsmittelgemisch behandelt und im gleichen Bad nach Zugabe des Farbstoffes färbt. Vorzugsweise geht man mit dem Fasermaterial in eine Flotte ein, die Säure und das Hilfsmittelgemisch enthält und eine Temperatur von 20 bis 70°C, vorzugsweise 40 bis 50°C aufweist. Anschliessend wird der Farbstoff oder eine Farbstoffmischung zugegeben und die Temperatur des Färbebades mit einer Aufheizrate von 1 bis 4°C pro Minute erhöht, um im angegebenen Temperaturbereich von 95 bis 105° vorzugsweie 10 bis 20 Minuten zu färben. Am Schluss wird das Bad auf 70 bis 90°C abgekühlt und das gefärbte Material wie üblich gespült und getrocknet, vorzugsweise kann das gefärbte Fasermaterial auch ohne Nachzuspülen (zentrifugiert und) getrocknet werden.

Besondere Vorrichtungen sind beim erfindungsgemässen Verfahren nicht erforderlich. Es können die üblichen Färbeapparate und -maschinen, beispielsweie für Flocke, Kammzug, Stranggarn, Wickelkörper, Gewebe, Gewirke, Stückwaren und Teppiche verwendet werden.

Als Polyamidfasermaterialien, die erfindungsgemäss gefärbt werden, kommen solche aus natürlichen Polyamiden, vor allem Wolle, aber auch Mischungen aus Wolle/Polyamid, Wolle/Polyester, Wolle/Cellulose oder Wolle/Polyacrylnitril, sowie Seide und aus synthetischen Polyamiden, wie Polyamid 6 oder 6.6, in Betracht. Das Fasermaterial kann dabei in den verschiedensten Aufmachungsformen vorliegen, wie z.B. als loses Material, Kammzug, Garn, Gewebe, Gewirke und Stückware oder als Teppich.

Das erfindungsgemässe Färbeverfahren führt zu faser- und flächenegal gefärbten Textilmaterialien aus natürlichen oder synthetischen Polyamidfasern. Hauptvorteile des Verfahrens sind die kurze (und damit faserschonende) Färbezeit und das vollständige Aufziehen des Farbstoffs auf die Faser, d.h. das Färbebad wird vollständig ausgezogen (erschöpft) und kann nach entsprechender Einstellung für weiter Färbungen verwendet werden. Diese Einstellung betrifft den erforderlichen Farbstoff-, Hilfsmittel- und Salzgehalt, sowie den pH-Wert und das Volumen des Färbebads.

Diese Wiederverwendung von Färbeflotten (Färben aus stehenden Bädern) ist für das Färben mit identischen oder auch von Färbebad zu Färbebad verschiedenen Farbstoffen möglich, ohne dass in der jeweils nachfolgenden Färbung Farbtonverschiebungen und Ausbeuteverluste auftreten.

Das Färben aus stehenden Bädern (Wiederverwendung der bereits aufgeheizten wässrigen Flotten) führt zu erheblichen Zeit- und Energieeinsparungen.

Ein zum erfindungsgemässen Verfahren alternatives Färbeverfahren wird bei Temperaturen unterhalb der Kochtemperatur durchgeführt und benötigt etwas längere Färbezeiten.

Es handelt sich um ein Verfahren zum Färben von Textilmaterialien aus natürlichen oder synthetischen Polyamidfasern in wässrigen Färbebädern, die mindestens eine der Komponenten (I) bis (IV), (siehe oben), sowie gegebenenfalls weitere Hilfsmittel enthalten, dadurch gekennzeichnet, dass man
(a) die Textilmaterialien in wässrige Färbebäder, die neben dem Farbstoff mindestens eine der Komponenten (I) bis (IV) sowie gegebenenfalls weitere Hilfsmittel und Säuren enthalten, einbringt und diese Färbebäder auf Temperaturen von 75 bis 90°C aufheizt,
(b) das Textilmaterial während 30 bis 90 Minuten bei diesen Temperaturen färbt,
(c) die an Farbstoff erschöpften Färbebäder auf 50 bis 70°C abkühlt und das gefärbte Textilmaterial dann aus den Färbebädern entfernt und fertigstellt.

### Herstellungsvorschriften (Verbindungen der Formel (1d)):

(A) 51 g (ca. 0,1 Mol) des Anlagerungsproduktes aus 1 Mol Decylalkohol und 8 Mol Ethylenoxid werden in 25 ml trockenem Tetrahydrofuran gelöst und mit 8,9 g (0,105 Mol) Isopropylisocyanat versetzt. Nach Zugabe eines Katalysatorgemisches aus jeweils 100 µl Dibutylzinnlaurat und Triethylamin wird im Inertgasstrom unter Rühren auf 60° erwärmt. Nach 90 Minuten wird die Umsetzung beendet, indem der Ansatz in 100 ml Petrolether gegossen und das fast farblos ausfallende Produkt abgetrennt wird. Nach Trocknung bei einer Temperatur von 50° im Vakuum wird das leicht ölige Produkt in einer Ausbeute von 56,8 g erhalten.
(B) 153 g (ca. 0,3 Mol) des Anlagerungsproduktes aus 1 Mol Decylalkohol und 8 Mol Ethylenoxid werden ohne Lösungsmittel unter Schutzgas vorgelegt und hierzu 30,9 g (0,105 Mol) n-Butylisocyanat unter Rühren zugetropft. Nach Zugabe eines Kataysatorgemisches aus je 100 µl Dibutylzinnlaurat und Triethylamin tritt zunächst eine leichte Erwärmung des Reaktionsgemisches auf etwa 40° auf. Bei einer Innentemperatur von 60° ist die Umsetzung nach 60 Minuten vollständig abgeschlossen. Schliesslich wird in 100 ml Petrolether (40-80) eingegossen. Nach Trocknen des ausgefallenen, isolierten flüssigen Produktes im Vakuum bei 50° wird eine Ausbeute von 167 g erzielt.

Die nachfolgenden Beispiele dienen der Veranschaulichung der Erfindung. Darin sind die Teile Gewichtsteile und die Prozente Gewichtsprozente. Die Temperaturen sind in Celsiusgraden angegeben. Die Beziehung zwischen Gewichtsteilen und Volumenteilen ist dieselbe wie diejenige zwischen Gramm und Kubikzentimeter.

Die in den nachfolgenden Beispielen verwendeten Hilfsmittel haben die folgenden Zusammensetzungen:
- A-1:: C₉-C₁₁-Alkyl-O-(CH₂CH₂O)₄-H
- A-2:: Gemisch aus
- 35 Teilen C₉-C₁₁-Alkyl-O-(CH₂CH₂O)₈-CONH(CH₂)₃CH₃
- 10 Teilen eines Gemisches aus 12,6 Teilen der anionischen Verbindung der Formel

21,3 Teilen der quaternären Verbindung der Formel
7,7 Teilen des Umsetzungsproduktes von Oleylalkohol mit 80 Mol Aethylenoxid;
7,0 Teilen der Verbindung der Formel sowie 51,4 Teilen Wasser,

- 20 Teilen Butyltriglykol
- 35 Teilen Wasser
- A-3:: C₁₀-Alkyl-O-(CH₂CH₂O)₈-CONHCH(CH₃)₂
- A-4:: C₁₀-Alkyl-O-(CH₂CH₂O)₈-CONH(CH₂)₃CH₃
- A-5::
- A-6::
- A-7:: C₁₂-C₁₄-Alkyl-O-(CH₂CH₂O)_{2,5}CH₂-COOH
- A-8: C₁₆-C₁₈-Alkyl-O-(CH₂CH₂O)₉CH₂-COOH
- A-9::
- A-10::
- A-11::
- A-12::
- A-13::
- A-14::
- A-15::
- A-16::
- A-17:: C₉-C₁₁-Alkyl-O-(CH₂CH₂O)₄-(CH(CH₃)CH₂O)₂-H
- A-18::
- A-19:: Gemisch aus
- 34 Teilen C₉-C₁₁-Alkyl-O-(CH₂CH₂O)₄-H und C₉-C₁₁-Alkyl-O-(CH₂CH₂O)₄-H umgesetzt mit Styroloxyd (Gewichtsverhältnis: 2:1)
- 10 Teilen eines Gemisches aus 12,6 Teilen der anionischen Verbindung der Formel

21,3 Teilen der quaternären Verbindung der Formel
7,7 Teilen des Umsetzungsproduktes von Oleylalkohol mit 80 Mol Aethylenoxid;
7,0 Teilen der Verbindung der Formel sowie 51,4 Teilen Wasser,

- 20 Teilen Butyltriglykol
- 36 Teilen Wasser
- A-20:: Gemisch aus
- 35 Teilen
- 10 Teilen
- 5 Teilen der Verbindung der Formel
- 3 Teilen C₁₈H₃₅-O-(CH₂CH₂O)₈₀-H
- 25 Teilen Butyltriglykol
- 22 Teilen Wasser
- A-21:: Gemisch aus
- 34 Teilen C₁₃-Alkyl-O(CH₂CH₂O)₅H
- 10 Teilen eines Gemisches aus 12,6 Teilen der anionischen Verbindung der Formel

21,3 Teilen der quaternären Verbindung der Formel
7,7 Teilen des Umsetzungsproduktes von Oleylalkohol mit 80 Mol Aethylenoxid;
7,0 Teilen der Verbindung der Formel sowie 51,4 Teilen Wasser,

- 20 Teilen Butyltriglykol
- 36 Teilen Wasser

Beispiel 1: 15 g Wollserge werden in einem Laborfärbeapparat während 10 Minuten bei 40°C mit folgender Flotte vorgenetzt:
0,1 g eines Netzmittels (Alkylphenylethoxilat)
75 mg Hilfsmittel A-1
0,1 g Ameisensäure (85 %)
165 ml Wasser

Nach dieser Vorlaufzeit wird der pH-Wert der Flotte überprüft und gegebenenfalls durch Zugabe weiterer Ameisensäure auf einen Wert von 4,5 eingestellt. Es wird dann eine Mischung aus 184 mg des 1:2-Chromkomplexes der Azofarbstoffe der Formeln und 41 mg des 1:2-Chromkomplexes des Azofarbstoffs der Formel die in 10 ml Wasser gelöst ist, in die Flotte gegeben. Nach weiteren 5 Minuten bei 40°C wird die Flotte mit einer Geschwindigkeit von 1°C/Minute auf Kochtemperatur aufgeheizt und 10 Minuten bei dieser Temperatur gefärbt. Die Flotte ist dann praktisch wasserklar ausgezogen. Nach dem Abkühlen der Flotte auf 70°C wird das gefärbte Wollmaterial aus dem Färbeapparat entnommen und dann wie üblich, z.B. durch Spülen und Trocknen fertiggestellt. Wegen des guten Badeauszugs kann der Spülprozess erheblich verkürzt werden.

Man erhält eine egale Rotfärbung mit guten Echtheiten und einer sehr guten Farbtiefe.

Anstelle des Hilfsmittels A-1 kann man auch die gleiche Menge der Hilfsmitteln A-7 bis A-18 einsetzen.

Beispiel 2: 40 kg Wollkammzug werden in einem Kammzugfärbeapparat während 10 Minuten bei 50°C mit folgender Flotte vorgenetzt:
120 g eines Netzmittels (Alkylphenylethoxilat)
600 g des Hilfsmittels A-2
400 g Ameisensäure (85 %)
500 l Wasser

Anschliessend wird ein Teil der Flotte in einen Ansatzbehälter gepumpt, in den dann 290 g des 1:2-Kobaltkomplexes des Farbstoffs der Formel 630 g des 1:2-Chromkomplexes des Farbstoffs der Formel eingerührt werden.

Nachdem die Farbstoffe vollständig gelöst sind, werden die beiden Flottenteile vereinigt. Der pH-Wert der Flotte beträgt 4,2. Die Flotte wird dann mit einer Geschwindigkeit von 2°C/Minute auf 98°C aufgeheizt; der Wollkammzug wird 10 Minuten bei dieser Temperatur gefärbt. Nach dem Abkühlen der Flotte auf 80°C wird das Färbegut aus dem Färbeapparat entnommen und 5 Minuten abtropfen gelassen. Der Kammzug wird dann ohne zu spülen direkt zentrifugiert und getrocknet. Der Kammzug ist egal gelb gefärbt. Die Flotte ist vollständig ausgezogen und ihr pH-Wert beträgt 4,7.

Die ausgezogene Flotte kann zum Färben weiterer Partien Wollkammzug verwendet werden. Dazu wird der Wasserverlust durch Zugabe von kaltem Wasser ausgeglichen. Nach dem Abkühlen auf 50°C wird neues Färbegut eingefahren, der pH-Wert der Flotte mit Ameisensäure auf 4,2 eingestellt und die notwendigen Hilfsmittel und Farbstoffe zugegeben. Die zweite Färbung wird dann wie die erste durchgeführt.

Weitere Färbungen können in gleicher Weise durchgeführt werden.

Beispiel 3: 180 kg Wollkammzug werden in einem Zirkulationsfärbeapparat während 10 Minuten bei 50°C mit folgender Flotte vorbehandelt:
480 g eines Netzmittels (Alkylphenylethoxilat)
2700 g des Hilfsmittels A-2
2700 g Ameisensäure (85 %)
1600 l Wasser
Der pH-Wert der Flotte beträgt 4,5.

Nach Zugabe von 150 l einer Farbstofflösung, die 800 g des 1:2-Kobaltkomplexes des Farbstoffs der Formel 1720 g des 1:2-Chromkomplexes des Farbstoffs der Formel 1800 g des 1:2-Chromkomplexes der Farbstoffe der Formeln und 900 g des Farbstoffs der Formel enthält, wird die Färbeflotte noch 5 Minuten bei 50°C gehalten und dann mit einer Aufheizrate von 1,5°C/Minute auf 95°C aufgeheizt. Der Wollkammzug wird 10 Minuten bei dieser Temperatur gefärbt.
Nach dem Abkühlen der Flotte wird der Wollkammzug ohne zu spülen zentrifugiert und getrocknet.

Man erhält eine faser- und flächenegale organgefarbene Färbung mit guten Allgemeinechtheiten. Der Badeauszug ist deutlich besser im Vergleich zu einer vergleichbaren Färbung mit üblichen Hilsmitteln während 45 Minuten.

Färbungen vergleichbarer Qualität erhält man auch, wenn man anstelle der Ameisensäure 4500 g Essigsäure (80 %) einsetzt.

Anstelle des Hilfsmittels A-2 kann man auch die Hilfsmittel A-3 bis A-6, bzw. A-19 bis A-21 einsetzen.

Beispiel 4: 40 g Wollgewebe werden in einem Zirkulationsfärbeapparat nach der Baumfärbemethode während 10 Minuten bei 50°C mit folgender Flotte vorgenetzt:
0,18 g eines Netzmittels (Alkylphenylethoxilat)
0,6 g des Hilfsmittels A-2
0,6 g Ameisensäure (85 %)
600 ml Wasser
Der pH-Wert der Flotte beträgt 4,5.

Nach Zugabe von 50 ml einer Lösung, die 0,5 g des Farbstoffgemisches der 1:2-Chromkomplexfarbstoffe gemäss Beispiel 2 enthält, wird die Färbeflotte noch etwa 5 Minuten bei 50°C gehalten. Anschliessend wird die Flotte mit einer Aufheizrate von 1°C/Minute auf 98°C aufgeheizt und das Wollgewebe 10 Minuten bei dieser Temperatur gefärbt. Die Flotte wird dann auf 70°C abgekühlt; das egal gelb gefärbte Material wird aus der Flotte entnommen und ohne zu spülen getrocknet.

Der ausgezogenen Flotte werden dann erneut die oben angegebenen Mengen an Netz- und Egalisiermittel zugesetzt und es werden wiederum 40 g Wollgewebe in die Flotte eingebracht; der pH-Wert der Flotte beträgt nach dem Auffüllen mit Wasser auf 600 ml und nach Abkühlen auf 50°C 4,5.

Nach Zugabe von 50 ml einer wässrigen Lösung, die 0,56 g eines Gemisches aus den 1:2-Chromkomplexfarbstoffen der Formeln und (Gewichtsverhältnis 2:1) enthält, wird die Färbeflotte noch etwa 5 Minuten bei 50°C gehalten. Anschliessend wird mit einer Aufheizrate von 1°C/Minute auf 98 °C aufgeheizt und 10 Minuten bei dieser Temperatur gefärbt. Die Weiterbehandlung erfolgt wie oben angegeben. Man erhält ein egal braun gefärbtes Wollgewebe.

Weitere Färbungen, jeweils ausgehend von einem ausgezogenen Bad wie beschrieben, werden mit einem Färbebad, das 0,68 g des 1:2-Chromkomplexfarbstoffes der Formel enthält und dann wieder mit einem Färbebad, das 0,56 g des Farbstoffgemisches aus den Farbstoffen der Formeln (108) und (109) enthält, durchgeführt. Man erhält marineblaue beziehungsweise braune Färbungen.

Die fünfte Färbung im selben Bad wird dann wiederum mit 0,5 g des Farbstoffgemisches der 1:2-Chromkomplexfarbstoffe gemäss Beispiel 2 durchgeführt.

Man erhält in allen Fällen faser- und flächenegale Färbungen mit guten Echtheiten. Vergleichbare Färbungen mit konventionellen Hilfsmitteln können nicht durchgeführt werden, da der Badauszug nicht vollständig erfolgt.

Der Badauszug bei den oben genannten Färbungen führt zu wasserklaren Bädern; es wird damit möglich, nicht nur mit dem gleichen Farbstoff, sondern auch mit Farbstoffen anderer Farbnuancen Färbungen aus dem jeweils gleichen (ausgezogenen) Bad auszuführen. Farbabweichungen des gefärbten Materials gegenüber entsprechenden Färbungen aus jeweils neuen Färbebädern werden nicht beobachtet.

Beispiel 5: 10 g Wollgewebe werden in einem Becherfärbeapparat während 10 Minuten bei 50°C mit folgender Flotte vorbehandelt:
0,1 g Natriumacetat
0,5 g Natriumsulfat (wasserfrei)
0,25 g Essigssäure (80 %)
0,15 g des Hilfsmittels A-1
100 ml Wasser
Der pH-Wert der Flotte beträgt 4,5.

Nach Zugabe von 30 ml einer Lösung, die 0,05 g des Farbstoffgemisches gemäss Beispiel 2 und 0,3 g des Farbstoffgemisches gemäss Beispiel 1 enthält, wird die Flotte noch 10 Minuten bei 50°C gehalten und dann mit einer Aufheizrate von 1°C/Minute auf 90°C aufgeheizt. Das Gewebe wird dann 45 Minuten bei dieser Temperatur gefärbt. Nach dem Abkühlen der Flotte auf 70°C wird das gefärbte Wollgewebe aus der Flotte entfernt und durch Spülen, Zentrifugieren und Trocknen fertiggestellt.

Man erhält eine faser- und flächenegale Rotfärbung, die mit üblichen Hilfsmitteln erst nach einer Färbezeit von mindestens 45 Minuten und bei einer Färbetemperatur von 98°C erreicht werden kann. Ferner ist der Ausziehgrad der Flotte bei obiger 90°C-Färbung deutlich besser als bei der genannten Färbung bei 98°C.

Ausgezeichnete Färbungen erhält man ebenfalls, wenn man eine Flotte verwendet, die anstelle der Essigsäure 0,15 g Ameisensäure und 1,5 % des Egalisiermittels A-2 enthält. Der pH-Wert dieser Flotte beträgt ebenfalls 4,5.

Verwendet man anstelle der Hilfsmittel A-1 und A-2 in den Beispielen 1 bis 5 äquivalente Mengen der Hilfsmittel A-3 bis A-21, erhält man ebenfalls ausgezeichnete Färbungen.

## Patentansprüche

1. Verfahren zum Färben von Textilmaterialien aus natürlichen oder synthetischen Polyamidfasern in wässrigen Färbebädern, die mindestens ein Tensid, sowie gegebenenfalls weitere Hilfsmittel enthalten, dadurch gekennzeichnet, dass man
(a) die Textilmaterialien in wässrige Färbebäder, die neben dem Farbstoff mindestens ein Tensid, sowie gegebenenfalls weitere Hilfsmittel und Säuren enthalten, einbringt und diese Färbebäder auf eine Temperatur von 95 bis 105° C aufheizt,
(b) das Textilmaterial während 5 bis 25 Minuten bei dieser Temperatur färbt,
(c) die an Farbstoff erschöpften Färbebäder auf Temperaturen von 50 bis 90°C abkühlt und das gefärbte Textilmaterial dann aus den Färbebädern entfernt und fertigstellt, wobei das Tensid eine der Komponenten (I) der allgemeinen Formel
R-U-(R₁-O)ₘ-W (1),
worin
R ein aliphatischer Rest von 4 bis 24 Kohlenstoffatomen,
U -O-; oder ist, worin Z eine direkte Bindung oder (R₁-O)ᵣ und r eine Zahl von 1 bis 80 ist,
R₁ Alkylen mit 2 bis 4 Kohlenstoffatomen,
W Wasserstoff, C₁-C₄Alkyl gegebenenfalls substituiert mit einem oder mehreren Substituenten aus der Gruppe Carboxy, Hydroxy, Isocyanato, Phenyl, Benzyloxymethylen und Phenethyloxymethylen, Carboxy oder ein Rest - CONH - R₂ ist, worin R₂ Alkyl mit 1 bis 8 Kohlenstoffatomen ist,
m eine Zahl von 1 bis 80 ist und
(R₁-O)ₘ für m gleiche oder verschiedene Reste (R₁-O) steht,
oder (III) der allgemeinen Formel
R-U₁-N(R₃₀)-R₃₂-P₁ (3),
worin
R ein aliphatischer Rest mit 4 bis 24 Kohlenstoffatomen,
U₁ eine direkte Bindung oder ein Rest CO-NH-(CH₂)₁₋₃,
R₃₀ C₁-C₄-Alkyl das gegebenenfalls mit Hydroxy substituiert ist,
R₃₂ C₁-C₄-Alkylen das gegebenenfalls mit Hydroxy substituiert ist, und
P₁ COOM oder SO₃M ist, wobei
M Wasserstoff, Alkalimetal oder Ammonium bedeutet,
oder (IV) der allgemeinen Formel worin
R ein aliphatischer Rest mit 4 bis 24 Kohlenstoffatomen,
R₁ Alkylen mit 2 bis 4 Kohlenstoffatomen,
die Summe k + k' = 4, wobei k = 1, 2 oder 3 und
m eine Zahl von 1 bis 80 bedeutet,
ist.

2. Verfahren nach Anspruch 1, dadurch gekennzeichnet, dass die Komponente (I) eine Verbindung der Formel
R-O-(R₁-O)ₘ-H (1a)
ist, worin R ein aliphatischer Rest mit 4 bis 24 Kohlenstoffatomen, R₁ Alkylen mit 2 bis 4 Kohlenstoffatomen und m eine Zahl von 2 bis 50 ist und
(R₁-O)ₘ für m gleiche oder verschiedene Reste (R₁-O) steht.

3. Verfahren nach Anspruch 1, dadurch gekennzeichnet, dass die Komponente (I) eine Verbindung der Formel ist, worin R ein aliphatischer Rest mit 4 bis 24 Kohlenstoffatomen, R₁ Alkylen mit 2 bis 4 Kohlenstoffatomen, X₁ Wasserstoff oder Phenyl, X₂ Wasserstoff oder Phenyl, wobei X₁ und X₂ voneinander verschieden sind, und m₁ eine Zahl von 4 bis 50 ist.

4. Verfahren nach Anspruch 1 dadurch gekennzeichnet, dass die Komponente (I) eine Verbindung der Formel ist, worin R ein aliphatischer Rest mit 4 bis 24 Kohlenstoffatomen, R₁ Alkylen mit 2 bis 4 Kohlenstoffatomen, einer der Reste Y₁ oder Y₂ Benzyloxymethylen oder Phenethyloxymethylen und der andere Wasserstoff, und m₁ eine Zahl von 4 bis 50 ist.

5. Verfahren nach Anspruch 1, dadurch gekennzeichnet, dass die Komponente (I) eine Verbindung der Formel
R-O-(R₁-O)ₙ-CONH-R₂ (1d)
ist, worin R ein aliphatischer Rest mit 4 bis 24 Kohlenstoffatomen, R₁ Alkylen mit 2 bis 4 Kohlenstoffatomen, R₂ Alkyl mit 1 bis 8 Kohlenstoffatomen und n eine Zahl von 4 bis 20 ist und (R₁-O)ₙ für n gleiche oder verschiedene Reste (R₁-O) steht.

6. Verfahren nach Anspruch 1, dadurch gekennzeichnet, dass die Komponente (I) eine Verbindung der Formel ist, worin
R₃ C₉ bis C₁₄-Alkyl, R₄ Wasserstoff oder ein C₁-C₄Alkylisocyanatrest, einer der Reste Y₃ oder Y₄ Methyl und der andere Wasserstoff, m₂ eine ganze Zahl von 0 bis 8 und n₂ eine ganze Zahl von 4 bis 10 ist.

7. Verfahren nach Anspruch 1, dadurch gekennzeichnet, dass die Komponente (I) eine Verbindung der Formel
R-O-(R₁-O)ₙ-W₁ (1f)
ist, worin R ein aliphatischer Rest mit 4 bis 24 Kohlenstoffatomen, R₁ Alkylen mit 2 bis 4 Kohlenstoffatomen, W₁ C₁-C₄Alkyl und n eine Zahl von 4 bis 20 ist.

8. Verfahren nach Anspruch 1, dadurch gekennzeichnet, dass die Komponente (I) eine Verbindung der Formel
R-O-(R₁-O)_{n₁}-CH₂-COOH (1g)
ist, worin R ein aliphatischer Rest mit 4 bis 24 Kohlenstoffatomen, R₁ Alkylen mit 2 bis 4 Kohlenstoffatomen und n₁ eine Zahl von 2 bis 20 ist.

9. Verfahren nach Anspruch 1, dadurch gekennzeichnet, dass die Komponente (I) eine Verbindung der Formel
R-COO-(R₁-O)_{n₆}-W₂ (1h)
ist, worin R ein aliphatischer Rest mit 4 bis 24 Kohlenstoffatomen, R₁ Alkylen mit 2 bis 4 Kohlenstoffatomen, W₂ Wasserstoff oder der Rest OC-R und n₆ eine Zahl von 6 bis 30 ist.

10. Verfahren nach Anspruch 1, dadurch gekennzeichnet, dass die Komponente (1) eine Verbindung der Formel ist, worin R' ein aliphatischer Rest mit 8 bis 24 Kohlenstoffatomen, Z eine direkte Bindung oder (R₁-O)_{r₁}, R₁ Alkylen mit 2 bis 4 Kohlenstoffatomen, n₅ eine Zahl von 4 bis 20 und r₁ eine Zahl von 4 bis 20 ist.

11. Verfahren nach Anspruch 1, dadurch gekennzeichnet, dass die Komponente (I) eine Verbindung der Formel ist, worin R' ein aliphatischer Rest mit 8 bis 24 Kohlenstoffatomen, R₁ Alkylen mit 2 bis 4 Kohlenstoffatomen, m₃ eine Zahl von 1 bis 20, n₃ eine Zahl von 1 bis 20 und die Summe m₃ + n₃ 2 bis 21 ist.

12. Verfahren nach Anspruch 1, dadurch gekennzeichnet, dass die Komponente (I) eine Verbindung der Formel ist, worin R' ein aliphatischer Rest mit 8 bis 24 Kohlenstoffatomen, R₁ Alkylen mit 2 bis 4 Kohlenstoffatomen, m₃ eine Zahl von 1 bis 20, n₃ eine Zahl von 1 bis 20, P₁ eine Zahl von 1 bis 20 und die Summe m₃ + n₃ + P₁ 3 bis 22 und t eine Zahl von 2 bis 4 ist.

13. Verfahren nach Anspruch 1, dadurch gekennzeichnet, dass die Komponente (III) eine Verbindung der Formel
R-U₁-N(R₃₀)-R₃₂-P₁ (3)
ist, worin R, U₁, R₃₀, R₃₂ die in Anspruch 1 angegebene Bedeutung haben und P₁ COOH oder SO₃H ist.

14. Verfahren nach Anspruch 1, dadurch gekennzeichnet, dass die Komponente (IV) eine ist, worin
R ein aliphatischer Rest mit 4 bis 24 Kohlenstoffatomen,
R₁ Alkylen mit 2 bis 4 Kohlenstoffatomen,
die Summe k + k' = 4, wobei k = 1, 2 oder 3 und
m eine Zahl von 1 bis 80 ist.

15. Verfahren nach einem der Ansprüche 1 bis 14, dadurch gekennzeichnet, dass die weiteren Hilfsmittel Egalisiermittel, Entschäumer, Netzmittel, Lösungsmittel und/oder Emulgatoren sowie anorganische Salze und die Säuren Mineralsäuren, insbesondere Schwefelsäure, oder niedermolekulare organische Säuren, insbesondere Ameisensäure sind.

16. Verfahren nach einem der Ansprüche 1 bis 15, dadurch gekennzeichnet, dass man anionische Farbstoffe, insbesondere Sulfonsäuregruppen enthaltende Farbstoffe einsetzt.

17. Verfahren nach Anspruch 16, dadurch gekennzeichnet, dass man metallfreie Farbstoffe, Reaktivfarbstoffe oder vorzugsweise Metallkomplexfarbstoffe einsetzt.

18. Verfahren nach einem der Ansprüche 1 bis 17, dadurch gekennzeichnet, dass man die Textilmaterialien in Färbebäder von 20 bis 70°C, insbesondere 40 bis 50°C einbringt und dann auf Kochtemperatur aufheizt.

19. Verfahren nach einem der Ansprüche 1 bis 18, dadurch gekennzeichnet, dass man die Färbebäder auf Temperaturen von 98 bis 103°C aufheizt.

20. Verfahren nach einem der Ansprüche 1 bis 19, dadurch gekennzeichnet, dass man die Färbebäder mit einer Aufheizrate von 1 bis 4°C/Minute aufheizt.

21. Verfahren nach einem der Ansprüche 1 bis 20, dadurch gekennzeichnet, dass man die Textilmaterialien während 10 bis 20 Minuten färbt.

22. Verfahren nach einem der Ansprüche 1 bis 21, dadurch gekennzeichnet, dass man die an Farbstoff erschöpften Färbebäder auf 70 bis 90°C abkühlt.

23. Verfahren nach einem der Ansprüche 1 bis 22, dadurch gekennzeichnet, dass man die gefärbten Textilmaterialien nach der Entnahme aus den Färbebädern spült und nachbehandelt.

24. Verfahren nach einem der Ansprüche 1 bis 22, dadurch gekennzeichnet, dass man die gefärbten Textilmaterialien nach der Entnahme aus den Färbebädern ohne nachzuspülen trocknet.

25. Verfahren nach Anspruch 22, dadurch gekennzeichnet, dass man die erschöpften Färbebäder nach entsprechender Einstellung für eine weitere Färbung wiederverwendet.

26. Verfahren nach Anspruch 25, dadurch gekennzeichnet, dass man die erschöpften Färbebäder auf den erforderlichen Farbstoff-, Hilfsmittel und Salzgehalt, sowie den pH-Wert und das Volumen einstellt.

27. Verfahren nach einem der Ansprüche 1 bis 26, dadurch gekennzeichnet, dass man textile Wollmaterialien, insbesondere Wollgewebe, lose Wolle oder Kammzug färbt.

28. Wässrige Färbereihilfsmittel, dadurch gekennzeichnet, dass sie ein Gemisch aus einer anionischen Verbindung der Formel worin R₅ einen Alkyl- oder Alkenylrest mit 12 bis 22 Kohlenstoffatomen, M Wasserstoff, Alkalimetall oder Ammonium, L₁ Wasserstoff oder ein Rest SO₃M und m₄ und n₄ ganze Zahlen bedeuten, wobei die Summe von m₄ und n₄ 2 bis 14 ist,
einer quaternären Verbindung der Formel worin R" unabhängig von R₅ die für R₅ angegebene Bedeutung hat, A ein Anion, Q einen gegebenenfalls substituierten Alkylrest und p und q ganze Zahlen bedeuten, wobei die Summe von p und q 20 bis 50 ist, und einer nichtionogenen Verbindung der Formel worin R" unabhängig von R₅ die für R₅ angegebene Bedeutung hat und x und y ganze Zahlen bedeuten, wobei die Summe von x und y 80 bis 140 ist, und mindestens eine, vorzugsweise zwei der Verbindungen der Formeln (1a) bis (1d) enthalten.

## Claims

1. A process for dyeing textile materials of naturally occurring or synthetic polyamide fibres in aqueous dyebaths comprising at least one surfactant and if appropriate other dyeing assistants, which comprises
(a) introducing the textile materials into aqueous dyebaths comprising, in addition to the dye, at least one surfactant and if appropriate other dyeing assistants and acids, and heating these dyebaths to a temperature of 95 to 105°C,
(b) dyeing the textile material for 5 to 25 minutes at this temperature,
(c) cooling the dyebaths exhausted of dyestuff to temperatures of 50 to 90°C and subsequently removing the dyed textile material from the dyebaths and finishing it, the surfactant being one of the components (1) of the general formula
R - U - (R₁-O)ₘ-W (1),
in which R is an aliphatic radical having 4 to 24 carbon atoms,
U is -O-; in which Z is a direct bond or (R₁-O)ᵣ and r is a number from 1 to 80, R₁ is alkylene having 2 to 4 carbon atoms, W is hydrogen, C₁-C₄alkyl which is unsubstituted or substituted by one or more substituents from the group comprising carboxyl, hydroxyl, isocyanato, phenyl, benzyloxymethylene and phenethyloxymethylene; carboxyl or a radical -CONH-R₂, in which R₂ is alkyl having 1 to 8 carbon atoms, m is a number from 1 to 80, and (R₁-O)ₘ are m identical or different radicals (R₁-O),
or (III) of the general formula
R - U₁ - N(R₃₀) - R₃₂ - P₁ (3),
in which R is an aliphatic radical having 4 to 24 carbon atoms, U₁ is a direct bond or a radical CO-NH-(CH₂)₁₋₃, R₃₀ is C₁-C₄alkyl which is unsubstituted or substituted by hydroxyl, R₃₂ is C₁-C₄alkylene which is unsubstituted or substituted by hydroxyl, and P₁ is COOM or SO₃M, in which M is hydrogen, an alkali metal or ammonium,
or (IV) of the general formula in which R is an aliphatic radical having 4 to 24 carbon atoms, R₁ is alkylene having 2 to 4 carbon atoms, the sum k + k' = 4, in which k = 1, 2 or 3, and m is a number from 1 to 80.

2. A process according to claim 1, wherein component (I) is a compound of the formula
R-O-(R₁-O)ₘ-H (1a),
in which R is an aliphatic radical having 4 to 24 carbon atoms, R₁ is alkylene having 2 to 4 carbon atoms, and m is a number from 2 to 50, and (R₁-O)ₘ is m identical or different radicals (R₁-O) .

3. A process according to claim 1, wherein component (I) is a compound of the formula in which R is an aliphatic radical having 4 to 24 carbon atoms, R₁ is alkylene having 2 to 4 carbon atoms, X₁ is hydrogen or phenyl, X₂ is hydrogen or phenyl, X₁ and X₂ differing from one another, and m₁ is a number from 4 to 50.

4. A process according to claim 1, wherein component (I) is a compound of the formula in which R is an aliphatic radical having 4 to 24 carbon atoms, R₁ is alkylene having 2 to 4 carbon atoms, one of the radicals Y₁ or Y₂ is benzyloxymethylene or phenethyloxymethylene and the other is hydrogen, and m₁ is a number from 4 to 50.

5. A process according to claim 1, wherein component (I) is a compound of the formula
R-O-(R₁-O)ₙ-CONH-R₂ (1d),
in which R is an aliphatic radical having 4 to 24 carbon atoms, R₁ is alkylene having 2 to 4 carbon atoms, R₂ is alkyl having 1 to 8 carbon atoms, and n is a number from 4 to 20, and (R₁-O)ₙ is n identical or different radicals (R₁-O).

6. A process according to claim 1, wherein component (I) is a compound of the formula in which R₃ is C₉ to C₁₄alkyl, R₄ is hydrogen or a C₁-C₄alkyl isocyanate radical, one of the radicals Y₃ or Y₄ is methyl and the other is hydrogen, m₂ is an integer from 0 to 8 and n₂ is an integer from 4 to 10.

7. A process according to claim 1, wherein component (I) is a compound of the formula
R - O - (R₁ - O)ₙ - W₁ (1f),
in which R is an aliphatic radical having 4 to 24 carbon atoms, R₁ is alkylene having 2 to 4 carbon atoms, W₁ is C₁-C₄alkyl and n is a number from 4 to 20.

8. A process according to claim 1, wherein component (I) is a compound of the formula
R - O - (R₁ - O)_{n₁} - CH₂ - COOH (1g),
in which R is an aliphatic radical having 4 to 24 carbon atoms, R₁ is alkylene having 2 to 4 carbon atoms and n₁ is a number from 2 to 20.

9. A process according to claim 1, wherein component (I) is a compound of the formula
R - COO - (R₁ - O)_{n₆} - W₂ (1h),
in which R is an aliphatic radical having 4 to 24 carbon atoms, R¹ is alkylene having 2 to 4 carbon atoms, W₂ is hydrogen or the radical OC-R and n₆ is a number from 6 to 30.

10. A process according to claim 1, wherein component (I) is a compound of the formula in which R' is an aliphatic radical having 8 to 24 carbon atoms, Z is a direct bond or (R₁-O)ᵣ, R₁ is alkylene having 2 to 4 carbon atoms, n₅ is a number from 4 to 20 and r₁ is a number from 4 to 20.

11. A process according to claim 1, wherein component (I) is a compound of the formula in which R' is an aliphatic radical having 8 to 24 carbon atoms, R₁ is alkylene having 2 to 4 carbon atoms, m₃ is a number from 1 to 20, n₃ is a number from 1 to 20 and the sum m₃ + n₃ is 2 to 21.

12. A process according to claim 1, wherein component (I) is a compound of the formula in which R' is an aliphatic radical having 8 to 24 carbon atoms, R₁ is alkylene having 2 to 4 carbon atoms, m₃ is a number from 1 to 20, n₃ is a number from 1 to 20, p₁ is a number from 1 to 20 and the sum m₃ + n₃ + p₁ is 3 to 22, and t is a number from 2 to 4.

13. A process according to claim 1, wherein component (III) is a compound of the formula
R - U₁ - N(R₃₀) - R₃₂ - P₁ (3),
in which R, U₁, R₃₀ and R₃₂ are as defined in claim 1 and P₁ is COOH or SO₃H.

14. A process according to claim 1, wherein component (IV) is a compound of the formula in which R is an aliphatic radical having 4 to 24 carbon atoms, R₁ is alkylene having 2 to 4 carbon atoms, the sum k + k' = 4, in which k = 1, 2 or 3, and m is a number from 1 to 80.

15. A process according to any one of claims 1 to 14, wherein the other dyeing assistants are levelling agents, defoamers, wetting agents, solvents and/or emulsifiers, as well as inorganic salts, and the acids are mineral acids, in particular sulfuric acid, or low molecular weight organic acids, in particular formic acid.

16. A process according to any one of claims 1 to 15, wherein anionic dyes, in particular dyes containing sulfonic acid groups, are employed.

17. A process according to claim 16, wherein metal-free dyes, reactive dyes or, preferably, metal complex dyes are employed.

18. A process according to any one of claims 1 to 17, wherein the textile materials are introduced into dyebaths at 20 to 70°C, in particular 40 to 50°C, and the dyebaths are then heated up to the boiling point.

19. A process according to any one of claims 1 to 18, wherein the dyebaths are heated up to temperatures of 98 to 103°C.

20. A process according to any one of claims 1 to 19, wherein the dyebaths are heated up with a heating up rate of 1 to 4°C/minute.

21. A process according to any one of claims 1 to 20, wherein the textile materials are dyed for 10 to 20 minutes.

22. A process according to any one of claims 1 to 21, wherein the dyebaths exhausted of dye are cooled to 70 to 90°C.

23. A process according to any one of claims 1 to 22, wherein the dyed textile materials are rinsed and aftertreated after removal from the dyebaths.

24. A process according to any one of claims 1 to 22, wherein, after removal from the dyebaths, the dyed textile materials are dried, without being rinsed.

25. A process according to claim 22, wherein, after appropriate adjustment, the exhausted dyebaths are reused for another dyeing.

26. A process according to claim 25, wherein the exhausted dyebaths are adjusted to the required, dye, dyeing assistant and salt content, and the pH and the volume are adjusted.

27. A process according to any one of claims 1 to 26, wherein textile woollen materials, in particular woollen woven fabric, loose wool or slubbing, are dyed.

28. An aqueous dyeing assistant, which comprises a mixture of an anionic compound of the formula in which R₅ is an alkyl or alkenyl radical having 12 to 22 carbon atoms, M is hydrogen, an alkali metal or ammonium, L₁ is hydrogen or a radical SO₃M and m₄ and n₄ are integers, the sum of m₄ and n₄ being 2 to 14, a quaternary compound of the formula in which R", independently of R₅, is as defined for R₅, A is an anion, Q is a substituted or unsubstituted alkyl radical and p and q are integers, the sum of p and q being 20 to 50, and a nonionic compound of the formula in which R", independently of R₅, is as defined for R₅ and x and y are integers, the sum of x and y being 80 to 140, and at least one, preferably two, of the compounds of the formulae (1a) to (1d).

## Revendications

1. Procédé de teinture de matériaux textiles en fibres de polyamide naturel ou synthétique dans des bains de teinture aqueux qui contiennent au moins un agent tensioactif, ainsi qu'éventuellement d'autres adjuvants, lequel procédé est caractérisé
(a) en ce que l'on introduit les matériaux textiles dans des bains aqueux qui contiennent, en plus du colorant, au moins un agent tensioactif ainsi qu'éventuellement d'autres adjuvants et acides, et en ce que l'on chauffe ces bains de teinture à une température comprise entre 95°C et 105 °C,
(b) en ce que l'on teigne le matériau textile pendant 5 à 25 minutes à cette température,
(c) en ce que l'on laisse refroidir les bains de teinture épuisés en colorant à une température comprise entre 50 et 90 °C et en ce que l'on retire ensuite le matériaux textile teint du bain de teinture pour lui faire subir les opérations de finition,
l'agent tensioactif correspondant à un composant (I) de formule générale
(1) R - U - (R₁ - O)ₘ - W
dans laquelle
R représente un résidu aliphatique comportant de 4 à 24 atomes de carbone,
U représente un résidu de formule ou où Z représente une liaison directe ou un groupe (R₁-O)ᵣ et r représente un nombre compris entre 1 et 80,
R₁ représente un groupe alkylène comportant de 2 à 4 atomes de carbone,
W représente un atome d'hydrogène, un groupe alkyle en C₁₋₄ portant éventuellement un ou plusieurs substituants carboxy, hydroxy, isocyanato, phényle, benzyloxyméthyle et phénéthyloxyméthyle, ou un groupe carboxy ou -CONH- R₂ où R₂ représente un résidu alkyle comportant de 1 à 8 atomes de carbone,
m représente un nombre compris entre 1 et 80 et
(R₁-O)ₘ représente m résidus (R₁-O) identiques ou différents;
ou à un composant (III) de formule générale
(3) R- U₁ - N (R₃₀)- R₃₂- P₁
dans laquelle
R représente un résidu aliphatique comportant de 4 à 24 atomes de carbone,
U₁ représente une liaison directe ou un résidu CO-NH-(CH₂)₁₋₃,
R₃₀ représente un résidu alkyle en C₁₋₄ éventuellement hydroxylé,
R₃₂ représente un résidu alkylène en C₁₋₄ éventuellement hydroxylé, et
P₁ représente un résidu COOM ou SO₃M où M représente un atome d'hydrogène, un métal alcalin ou un ion d'ammonium,
ou à un composant (IV) de formule générale dans laquelle
R représente un résidu aliphatique comportant de 4 à 24 atomes de carbone,
R₁ représente un résidu alkylène comportant de 2 à 4 atomes de carbone,
la somme de k + k' = 4 où k = 1, 2 ou 3 et
m représente un nombre compris entre 1 et 80.

2. Procédé conforme à la revendication 1, caractérisé en ce que le composant (I) est un composé de formule
(1a) R-O-(R₁-O)ₘ-H
dans laquelle
R représente un résidu aliphatique comportant de 4 à 24 atomes de carbone,
R₁ représente un groupe alkylène comportant de 2 à 4 atomes de carbone et
m représente un nombre allant de 2 à 50, et
(R₁-O)ₘ représente m résidus (R₁-O) identiques ou différents.

3. Procédé conforme à la revendication 1, caractérisé en ce que le composant (I) est un composé de formule dans laquelle R représente un résidu aliphatique comportant de 4 à 24 atomes de carbone, R₁ représente un résidu alkylène comportant de 2 à 4 atomes de carbone, X₁ représente un atome d'hydrogène ou un groupe phényle, X₂ représente un atome d'hydrogène ou un groupe phényle, X₁ et X₂ étant différents l'un de l'autre, et m₁ représente un nombre compris entre 4 et 50.

4. Procédé conforme à la revendication 1, caractérisé en ce que le composant (I) est un composé de formule dans laquelle R représente un résidu aliphatique comportant de 4 à 24 atomes de carbone, R₁ représente un résidu alkylène comportant de 2 à 4 atomes de carbone, un des résidus Y₁ ou Y₂ représente un résidu benzyloxyméthyle ou phénéthyloxyméthyle et l'autre un atome d'hydrogène, et m₁ représente un nombre compris entre 4 et 50.

5. Procédé conforme à la revendication 1, caractérisé en ce que le composant (I) est un composé de formule
(1d) R-O-(R₁-O)ₙ-CONH-R₂
dans laquelle R représente un résidu aliphatique comportant de 4 à 24 atomes de carbone, R₁ représente un résidu alkylène comportant de 2 à 4 atomes de carbone, R₂ représente un résidu alkyle comportant de 1 à 8 atomes de carbone, et n est un nombre compris entre 4 et 20, et (R₁-O)ₙ représente n résidus (R₁-O) identiques ou différents.

6. Procédé conforme à la revendication 1, caractérisé en ce que le composant (I) est un composé de formule dans laquelle
R₃ représente un résidu alkyle en C₉₋₁₄,
R₄ représente un atome d'hydrogène ou un résidu isocyanate d'alkyle en C₁₋₄,
un des résidus Y₃ ou Y₄ est un groupe méthyle et l'autre un atome d'hydrogène,
m₂ est un nombre entier allant de 0 à 8, et
n₂ est un nombre entier allant de 4 à 10.

7. Procédé conforme à la revendication 1, caractérisé en ce que le composant (I) est un composé de formule
(1f) R - O - (R₁O)ₙ - W₁
dans laquelle
R représente un résidu aliphatique comportant de 4 à 24 atomes de carbone,
R₁ représente un résidu alkylène comportant de 2 à 4 atomes de carbone,
W₁ représente un groupe alkyle en C₁₋₄,
n représente un nombre allant de 4 à 20.

8. Procédé conforme à la revendication 1, caractérisé en ce que le composant (I) est un composé de formule
(1g) R-O-(R₁-O)ₙ₁-CH₂-COOH
dans laquelle R représente un résidu aliphatique comportant de 4 à 24 atomes de carbone, R₁ représente un résidu alkylène comportant de 2 à 4 atomes de carbone et n₁ représente un nombre allant de 2 à 20.

9. Procédé conforme à la revendication 1, caractérisé en ce que le composant (I) est un composé de formule
(1h) R-COO-(R₁-O)ₙ₆-W₂
dans laquelle R représente un résidu aliphatique comportant de 4 à 24 atomes de carbone, R₁ représente un résidu alkylène comportant de 2 à 4 atomes de carbone, W₂ est un atome d'hydrogène ou un résidu OC-R et n₆ est un nombre allant de 6 à 30.

10. Procédé conforme à la revendication 1, caractérisé en ce que le composant (I) est un composé de formule dans laquelle R' représente un résidu aliphatique comportant de 8 à 24 atomes de carbone, Z représente une liaison directe ou un résidu (R₁-O)ᵣ₁, R₁ représente un résidu alkylène comportant de 2 à 4 atomes de carbone, n₅ représente un nombre allant de 4 à 20 et r₁ un nombre allant de 4 à 20.

11. Procédé conforme à la revendication 1, caractérisé en ce que le composant (I) est un composé de formule dans laquelle R' représente un résidu aliphatique comportant de 8 à 24 atomes de carbone, R₁ représente un résidu alkylène comportant de 2 à 4 atomes de carbone, m₃ représente un nombre compris entre 1 et 20, n₃ un nombre compris entre 1 et 20 et la somme de m₃ et n₃ vaut entre 2 et 21.

12. Procédé conforme à la revendication 1, caractérisé en ce que le composant (I) est un composé de formule où R' représente un résidu aliphatique comportant de 8 à 24 atomes de carbone, R₁ représente un résidu alkylène comportant de 2 à 4 atomes de carbone, m₃ représente un nombre compris entre 1 et 20, n₃ un nombre compris entre 1 et 20, p₁ un nombre allant de 1 à 20 et la somme de m₃, n₃ et p₁ vaut entre 3 et 22 et t est un nombre allant de 2 à 4.

13. Procédé conforme à la revendication 1, caractérisé en ce que le composant (I) est un composé de formule
(3) R - U₁ - N(R₃₀) - R₃₂ - P₁
dans laquelle
R, U₁, R₃₀, R₃₂ ont la signification indiquée dans la revendication 1, et
P₁ représente un résidu COOM ou SO₃H.

14. Procédé conforme à la revendication 1, caractérisé en ce que le composant (IV) est un composé de formule dans laquelle
R représente un résidu aliphatique comportant de 4 à 24 atomes de carbone,
R₁ représente un résidu alkylène comportant de 2 à 4 atomes de carbone,
la somme de k + k' = 4 où k = 1, 2 ou 3 et
m représente un nombre compris entre 1 et 80.

15. Procédé conforme à une des revendications 1 à 14, caractérisé en ce que les autres adjuvants sont des agents d'unisson, des agents anti-mousse, des agents mouillants, des solvants et/ou des agents émulsifiants ainsi que des sels minéraux, et en ce que les acides sont des acides minéraux, en particulier de l'acide sulfurique, ou des acides organiques de bas poids moléculaire, en particulier de l'acide formique.

16. Procédé conforme à une des revendications 1 à 15 caractérisé en ce que l'on utilise des colorants anioniques, en particulier des colorants comportant des groupes sulfo.

17. Procédé conforme à la revendication 16, caractérisé en ce que l'on utilise des colorants exempts de métaux, des colorants réactifs ou, de préférence, des complexes métalliques de colorants.

18. Procédé conforme à une des revendications 1 à 17, caractérisé en ce que l'on introduit les substrats textiles dans les bains de teinture ayant une température de 20 à 70 °C, en particulier de 40 à 50 °C, et en ce que l'on chauffe ensuite à ébullition.

19. Procédé conforme à une des revendications 1 à 18, caractérisé en ce que l'on chauffe les bains de teinture à des températures comprises entre 98 et 103 °C.

20. Procédé conforme à une des revendications 1 à 19, caractérisé en ce que l'on chauffe les bains de teinture avec une vitesse de 1 à 4 °C par minute.

21. Procédé conforme à une des revendications 1 à 20, caractérisé en ce que l'on teint les matériaux textiles pendant 10 à 20 minutes.

22. Procédé conforme à une des revendications 1 à 21, caractérisé en ce que l'on refroidit les bains épuisés en colorant jusqu'à une température comprise entre 70 et 90 °C.

23. Procédé conforme à une des revendications 1 à 22, caractérisé en ce que l'on rince les substrats textiles teints après les avoir retirés du bain et en ce qu'on leur fait subir les opérations de finition.

24. Procédé conforme à une des revendications 1 à 22, caractérisé en ce que l'on sèche les substrats textiles après les avoir retiré du bain sans les rincer.

25. Procédé conforme à la revendication 22, caractérisé en ce que l'on réutilise les bains de teinture épuisés pour une teinture supplémentaire après avoir ajusté leurs paramètres de manière appropriée.

26. Procédé conforme à la revendication 25, caractérisé en ce que l'on ajuste la teneur en colorants, en adjuvants et en sels, ainsi que le pH et le volume des bains à une valeur donnée.

27. Procédé conforme à une des revendications 1 à 26, caractérisé en ce que l'on teint des matériaux textiles en laine, en particulier des tissus en laine, de la laine en vrac ou du ruban peigné en laine.

28. Adjuvants de teinture aqueux, caractérisés en ce qu'ils contiennent un mélange d'un composé anionique de formule dans laquelle
R₅ représente un résidu alkyle ou alcényle en C₁₂₋₂₂, M représente un atome d'hydrogène, un ion ammonium ou un métal alcalin, L₁ représente un atome d'hydrogène ou un résidu SO₃M et m₄ et n₄ représentent des nombres entiers, la somme de m₄ et n₄ étant comprise entre 2 et 14,
d'un composé quaternaire de formule dans lequel R", indépendamment de R₅, a la même signification que celui-ci, A est un anion, Q un résidu alkyle éventuellement substitué, et p et q représentent des nombres entiers, la somme de p et de q étant comprise entre 20 et 50,
et d'un composé non ionogène de formule dans laquelle
R", indépendamment de R₅, a la même signification que celui-ci, et x et y représentent un nombre entier, la somme de x et y étant comprise entre 80 et 140, et au moins un, de préférence deux composés de formule (1a) à (1d).
